# EUROPÄISCHE PATENTSCHRIFT

(11) **EP 0 241 681 B1**
(45) Veröffentlichungstag und Bekanntmachung des Hinweises auf die Patenterteilung: **26.07.1989**
(21) Anmeldenummer: 87102678.7
(22) Anmeldetag: 25.02.1987
(51) Int. Cl.: F41H 1/02

(54) **Geschosshemmende Schutzweste**
Bullet-resistant vest
Gilet à l'épreuve des projectiles

(30) Priorität: 18.03.1986 DE 8607408 U
(43) Veröffentlichungstag der Anmeldung: 21.10.1987
(73) Patentinhaber: AKZO N.V., NL-6824 BM Arnhem (NL)
(72) Erfinder: Droste, Reinhard, D-5600 Wuppertal 1 (DE); Kaiser, Dieter, D-5600 Wuppertal 1 (DE)
(74) Vertreter: Fett, Günter

(56) Entgegenhaltungen:
- EP-A- 0 055 190
- EP-A- 0 138 011
- FR-A- 2 431 674
- US-A- 3 869 429
- US-A- 3 891 996
- MELLIAND TEXTILBERICHTE, 62. Jahrgang, Juni 1981, Heidelberg; W. STEIN "Aufbau und Wirkungsweise geschosshemmender Schutzwesten", Seiten 463-468

## Beschreibung

Die Erfindung betrifft gemäß Oberbegriff des Anspruches 1 eines geschoßhemmende Schutzweste, bestehend aus mehreren, übereinandergeschichteten Lagen von Geweben aus Aramidgarn.

Derartige Schutzwesten sind beispielsweise aus Melliand Textilberichte 6/1981, Seite 463 bis 468 bekannt. Es wird dort darauf hingewiesen, daß Gewebe aus feinen Aramidgarnen, z.B. 220 oder 440 dtex in ballistischer Hinsicht günstiger sind als Gewebe aus gröberen Garnen. Weiterhin wird dort berichtet, daß wegen der hohen Kosten der feinen Garne aber allgemein eine Feinheit von 1100 dtex eingesetzt und zum Ausgleich der etwas schlechteren ballistischen Eigenschaften eine Erhöhung des Gesamtflächengewichtes in Kauf genommen wird. Es versteht sich, daß sich diese Titerangaben alle auf den Gesamttiter der verwendeten Aramidgarne beziehen.

Aus der zitierten Literaturstelle kann geschlossen werden, daß bei gleichem Flächengewicht der Gesamtheit der verwendeten Lagen von Aramidgeweben durch Reduzierung des Gesamttiters der verwendeten Aramidgarne der ballistische Schutz erhöht, bzw. zur Erreichung des gleichen ballistischen Schutzes durch die Reduzierung des Gesamttiters der verwendeten Aramidgarne das Gesamtflächengewicht reduziert und somit der Tragkomfort verbessert werden kann.

Aufgabe der vorliegenden Erfindung ist es, eine weitere Schutzweise der eingangs genannten Art zur Verfügung zu stellen, bei der ebenfalls bei gleichem Gesamtflächengewicht der Lagen aus Aramidgeweben der ballistische Schutz erhöht bzw. bei gleichem ballistischem Schutz das Gesamtflächengewicht reduziert und somit der Tragekomfort verbessert werden kann.

Erfindungsgemäß kann diese Aufgabe bei einer Schutzweste der eingangs genannten Art dadurch gelöst werden, daß die Filamente des Aramidgarns einen Einzeltiter von weniger als 1,5 dtex, vorzugsweise einen Einzeltiter von 0,8 bis 1,4 dtex aufweisen.

In der Patentliteratur werden zwar Aramidgarne mit einem Einzeltiter von weniger als 1,5 dtex beschrieben, doch sind derartige Garne bisher auf dem Markt nicht erhältlich.

Neuerdings ist auch ein Aramidgarn bekannt geworden, dessen Filamente einen Einzeltiter von 1,58 dtex aufweisen, die bei ballistischen Laminaten im Kombination mit anderen Garnen Verwendung finden (US-PS 4 181 768).

Doch sind die ballistischen Eigenarten von ballistischen Laminaten und ballistischen Mehrlagengeweben nicht miteinander vergleichbar.

Als günstige Einzeltiter der Filamente des Aramidgarnes beim Einsatz in geschoßhemmenden Schutzwesten gattungsgemäßer Art haben sich 1,46 dtex, 1,12 dtex und 0,84 dtex erwiesen.

Die der Erfindung zugrundeliegende Aufgabe wird besonders gut dann gelöst, wenn bei den Aramidgarnen nicht nur der Einzeltiter der filamente reduziert wird, sondern auch der Gesamttiter weniger als 1100 dtex, vorzugsweise weniger als 850 dtex beträgt.

Die Erfindung wird anhand der beigefügten Figur erläutert.

Die Schutzweste kann äußerlich wie bekannte Westen konfektioniert werden (nicht dargestellt). Zwischen den außen sichtbaren Stoffen besteht eine geschoßhemmende Schutzweste aus mehreren Lagen 1 von Geweben aus Aramidgarnen, die miteinander beispielsweise durch Vernähen verbunden sein können. Um den sogenannten Traumeffekt zu verhindern, kann bei Polizeiwesten auf der Körperseite ein Schockabsorber 2 angeordnet sein. Bei Splitterschutzwesten im militärischen Bereich ist ein Schockabsorber entbehrlich.

Erfindungsgemäß hat es sich herausgestellt, daß der ballistische Effekt durch Verwendung von Aramidgarnen, deren Filamente einen Einzeltitervon weniger als 1,5 dtex aufweisen, zur Herstellung der Gewebelagen 1 wesentlich verbessert wird.

### Beispiel

Es wurden zwei Gewebe hergestellt, die folgende Merkmale aufwiesen.

Beide Gewebe wurden gewaschen und nach gleicher Rezeptur wasserabweisend ausgerüstet.

Jeweils 14 Lagen der beiden Gewebe wurden miteinander am Rande versteppt und beschossen, wie in der «Leistungsbeschreibung für die Splitterschutzweste der deutschen Bundeswehr (5.11.1986) beschrieben ist.

Bei dem Gewebepaket aus Geweben A (Vergleich) wurde ein durchschnittlicher Vso-Wert (gemessen) von 458 m/sec festgestellt, während das Gewebepaket aus Geweben B (erfindungsgemäß) einen durchschnittlichen Vso-Wert (gemessen) von 480 m/sec aufwies, was einer Steigerung von etwa 5% entspricht.

## Patentansprüche

1. Geschoßhemmende Schutzweste, bestehend aus mehreren, übereinandergeschichteten Lagen von Geweben aus Aramidgarn, dadurch gekennzeichnet, daß die Filamente des Aramidgarns einen Einzeltiter von weniger als 1,5 dtex aufweisen.

2. Geschoßhemmende Schutzweste nach Anspruch 1, dadurch gekennzeichnet, daß die Filamente des Aramidgarns einen Einzeltiter von 0,8 bis 1,4 dtex aufweisen.

3. Geschoßhemmende Schutzweste nach Anspruch 1 oder 2, dadurch gekennzeichnet, daß die Filamente des Aramidgarns einen Einzeltiter von 1,46 dtex aufweisen.

4. Geschoßhemmende Schutzweste nach Anspruch 1 oder 2, dadurch gekennzeichnet, daß die Filamente des Aramidgarns einen Einzeltiter von 1,12 dtex aufweisen.

5. Geschoßhemmende Schutzweste nach Anspruch 1 oder 2, dadurch gekennzeichnet, daß die Filamente des Aramidgarns einen Einzeltiter von 0,84 dtex aufweisen.

6. Geschoßhemmende Schutzweste nach einem der Ansprüche 1 bis 5, dadurch gekennzeichnet, daß die Aramidgarne einen Gesamttiter von weniger als 1100 dtex aufweisen.

7. Geschoßhemmende Schutzweste nach Anspruch 6, dadurch gekennzeichnet, daß die Aramidgarne einen Gesamttiter von weniger als 850 dtex aufweisen.

## Claims

1. A bullet-proof protective vest consisting of several layers of fabrics woven from aramide yarn arranged one above the other, characterized in that the filamente of the aramide yarn have an individual denier of less than 1.5 dtex.

2. A bullet-proof protective vest as claimed in claim 1, characterized in that the filaments of the aramide yarn has an individual denier of 0.8 to 1.4 dtex.

3. A bullet-proof protective vest as claimed in claim 1 or 2, characterized in that the filaments of the aramide yarn have an individual denier of 1.46 dtex.

4. A bullet-proof protective vest as claimed in . claim 1 or 2, characterized in that the filaments of the aramide yarn have an individual denier of 1.12 dtex.

5. A bullet-proof protective vest as claimed in claim 1 or 2, characterized in that the filaments of the aramide yarn have an individual denier of 0.84 dtex.

6. A bullet-proof protective vest as claimed in any of claims 1 to 5, characterized in that the aramide yarns have a total denier of less than 1100 dtex.

7. A bullet-proof protective vest as claimed in claim 6, characterized in that the aramide yarns have a total denier less than 850 dtex.

## Revendications

1. Gilet pare-balles, constitué de plusieurs couches superposées de tissus en filé d'aramide, caractérisé en ce que les filaments du filé d'aramide présentent un titre individuel de moins de 1,5 dtex.

2. Gilet pare-balles conforme à la revendication 1, caractérisé en ce que les filaments du filé d'aramide présentent un titre individuel de 0,8 à 1,4 dtex.

3. Gilet pare-balles selon la revendication 1 ou 2, caractérisé en ce que les filaments du filé d'aramide présentent un titre individuel de 1,46 dtex.

4. Gilet pare-balles selon la revendication 1 ou 2, caractérisé en ce que les filaments du filé d'aramide présentent un titre individuel de 1,12 dtex.

5. Gilet pare-balles selon la revendication 1 ou 2, caractérisé en ce que les filaments du filé d'aramide présentent un titre individuel de 0,84 dtex.

6. Gilet pare-balles selon l'une des revendications 1 à 5, caractérisé en ce que les filés d'aramide présentent un titre global de moins de 1100 dtex.

7. Gilet pare-balles selon la revendication 6, caractérisé en ce que les filés d'aramide présentent un titre global de moins de 850 dtex.
